# EUROPÄISCHE PATENTSCHRIFT

(11) **EP 1 851 022 B1**
(45) Veröffentlichungstag und Bekanntmachung des Hinweises auf die Patenterteilung: **23.02.2011**
(21) Anmeldenummer: 05814930.3
(22) Anmeldetag: 09.12.2005
(51) Int. Cl.: B27N 3/18, B27N 3/24

(54) **VERFAHREN UND VORRICHTUNG ZUM HERSTELLEN VON DÄMMSTOFFPLATTEN**
METHOD AND DEVICE FOR THE PRODUCTION OF INSULATION SHEETS
PROCEDE ET DISPOSITIF DE PRODUCTION DE PLAQUES DE MATERIAU ISOLANT

(30) Priorität: 14.02.2005 DE 102005006796
(43) Veröffentlichungstag der Anmeldung: 07.11.2007
(73) Patentinhaber: Grenzebach BSH GmbH, 36251 Bad Hersfeld (DE)
(72) Erfinder: HOPPE, Michael, 36043 Fulda (DE)
(74) Vertreter: Frese-Göddeke, Beate
(86) Internationale Anmeldenummer: PCT/EP2005/013192
(87) Internationale Veröffentlichungsnummer: WO 2006/084498

(56) Entgegenhaltungen:
- WO-A-02/22331
- DE-A1- 10 056 829
- DE-A1- 19 635 410
- GB-A- 1 401 900
- US-A1- 2004 213 987

## Beschreibung

Die Erfindung betrifft ein Verfahren zum Herstellen von Dämmstoffplatten aus Fasern gemäß dem Oberbegriff des Anspruchs 1 sowie eine Vorrichtung zur Durchführung des Verfahrens.

Aus der DE 196 35 410 A1 ist ein Verfahren zum Herstellen von Dämmplatten bekannt, bei dem Holz- und/oder Pflanzenpartikel zu einem Rohmaterial zerspant und dann beleimt und getrocknet werden. Aus dem so gewonnenen Zwischenmaterial wird durch Streuen ein Vlies gebildet, das auf eine gewünschte Plattenstärke verdichtet und für 10 bis 20 Sekunden mit einem Dampf-Luft-Gemisch behandelt wird. Hierbei wird darauf geachtet, dass ein Voraushärten des Bindemittels vermieden wird. Schließlich wird durch das verdichtete Vlies ein Heißluftstrom geleitet, um es zu trocknen und die Bindemittel auszuhärten.

Die WO 02122331 beschreibt ein Verfahren zum Herstellen von plattenförmigen Formelementen auf Naturfaserbasis, bei dem Naturfasern mit Bindemitteln vermischt und dann auf einer Formstation ausgebracht werden. Hier wird das Gemisch ausgeformt und gedämpft, wobei es verfestigt wird. Anschließend wird das Gemisch gepresst, und es erfolgt eine Heißluftaktivierug der Bindemittel.

Diese bekannten Verfahren sind einstufig, das heißt, das Faser- Bindemittel- Gemisch wird einmal kalibriert, und anschließend werden die Bindemittel aktiviert und/oder gehärtet. Dies hat-den Nachteil, dass die Geschwindigkeit des Gases für die Aktivierung und/oder Härtung niedrig sein muss, damit das lockere Gefüge des Gemisches erhalten bleibt und keine Unebenheiten der Oberfläche entstehen. Andererseits ist die maximale Temperatur des Gases durch das Material der Fasern und der Bindemittel begrenzt, so dass eine Verbesserung der Produktivität durch Temperaturerhöhung nicht möglich ist. Daher muss eine Vorrichtung zum Herstellen von Dämmstoffplatten relativ groß ausgelegt werden, damit die Wirksamkeit der Bindemittel voll erreicht wird und gegebenenfalls unerwünschte Feuchtigkeit verdampft werden kann.

Aus der US 2004/0213987 A1 ist ein Verfahren zur Herstellung von Faserplatten mit konturierten Oberflächen bekannt Hierbei werden Fasern zu einer Matte geformt und die Matte in einer ersten Presse zu einer Platte geformt. Die Platte wird mit einem abtragenden Werkzeug bearbeitet und schließlich in einer zweiten Presse erneut geformt. Die Platten sind als Dämmstoff ungeeignet; das Verfahren ist diskontinuierlich.

Aus der GB-C 1401900 ist ein zweistufiges Verfahren zur Herstellung von Faserplatten entsprechend dem Oberbegriff des Anspruchs 1 bekannt.

Fasern im Sinn dieser Erfindung sind alle für das Herstellen von Dämmstoffplatten geeigneten faserartigen Materialien wie z.B. Glaswolle, Steinwolle, Kunststofffasern, Holzfasern, Papierfasern, Flachs, Wolle und Baumwolle, einzeln oder gemischt.

Der Begriff Bindemittel umfasst einen einzelnen geeigneten Stoff oder eine Mischung mehrerer Stoffe. Geeignete Stoffe sind flüssig, pulver- oder faserförmig und bestehen z.B. aus Harz oder Kunststoff.

Aufgabe der Erfindung ist es, ein Verfahren zum Herstellen von Dämmstoffplatten aus Fasern zur Verfügung zu stellen, bei dem mit größeren Luftmengen gefahren werden kann und bei dem eine Vorrichtung entsprechend kleiner ausgelegt sein kann. Eine weitere Aufgabe besteht in der Bereitstellung einer Vorrichtung zur Durchführung des Verfahrens.

Die erste Aufgabe ist durch die Merkmale des Anspruchs 1 gelöst. Das Formen der Dämmstoffplatten ist in zwei Stufen aufgeteilt. Jede der Stufen umfasst ein Kalibrieren und ein Fixieren eines Faser- Bindemittel- Gemisches, wobei die Höhe des Gemisches in der ersten der Stufen größer ist als in der zweiten. In jeder der Stufen wird ein geeignetes Gas, z.B. erhitzte Luft, zum Fixieren der Bindemittel von oben nach unten durch das Gemisch geleitet. Hierbei ist die erste Stufe so ausgelegt, dass die Bindemittel nur zum Teil wirksam werden. Diese Maßnahmen bewirken, dass das Fixieren in jeder der Stufen mit einer größeren Luftmenge erfolgen kann, wodurch sie wesentlich kleiner dimensioniert werden können als die bekannten Vorrichtungen oder eine entsprechend höhere Kapazität aufweisen.

Die größere Luftmenge in der ersten Stufe verursacht infolge der höheren DurchströmungsGeschwindigkeit in Verbindung mit einer nur unvollständigen Fixierung, dass z.B. kurze Fasern mitgerissen und/oder sehr lockere Stellen des Gemisches (mit relativ wenig Masse pro Volumen) verdichtet werden. Hierdurch kann die obere Fläche des Vlieses in der ersten Stufe uneben werden, das heißt, es können Einbuchtungen auf der Oberfläche entstehen. Diese Unebenheiten werden durch das Glätten, das zwischen den Stufen durchgeführt wird, und durch das zweite Kalibrieren ausgeglichen, so dass am Ende des Verfahrens eine Dämmstoffmatte mit den geforderten Eigenschaften zur Verfügung steht.

Entsprechendes gilt für die zweite Aufgabe, die durch die Merkmale des Anspruchs 7 gelöst ist.

Die Unteransprüche betreffen die vorteilhafte Ausgestaltung der Erfindung.

Fräsen nach Anspruch 2 bewirkt, dass überstehendes Material von der Oberfläche abgetragen und in die Einbuchtungen eingetragen wird. Hierdurch wird die fertige Dämmstoffplatte insgesamt homogener und ihre Oberfläche glatter.

Die Dickenverhältnisse nach Anspruch 3 ergeben eine Struktur des Gemisches, die gut luftdurchlässig ist und daher eine hohe Geschwindigkeit des Wärmebehandlungsmittels im Gemisch erlaubt, ohne dass die Struktur der fertigen Dämmstoffplatten nachteilig verändert wird. Dies ist insbesondere im Zusammenhang mit dem Geschwindigkeitsbereich nach Anspruch 4 für das Wärmebehandlungsmittel zu sehen.

Die Temperatur nach Anspruch 5 und die Aufenthaltszeit nach Anspruch 6 gewährleisten die volle Funktion des Bindemittels und gegebenenfalls die Trocknung des Gemisches unter Ausnutzung der bestmöglichen Leistung, ohne dass die Fasern und/oder das Bindemittel geschädigt werden.

Die Erfindung wird anhand des in der Zeichnung schematisch dargestellten Ausführungsbeispiels weiter erläutert. Es zeigen
Figur 1 einen Längsschnitt durch eine erfindungsgemäße Vorrichtung und
Figur 2 eine alternative Glättvorrichtung.

Wie aus Figur 1 ersichtlich umfasst eine Vorrichtung zum Herstellen von Dämmstoffplatten ein horizontales, endloses Transportband 1, das am eingangsseitigen, in der Figur linken Ende und am ausgangsseitigen Ende um jeweils eine Umlenkwalze 2 geführt ist. Eine der Umlenkwalzen 2 ist mit einem Antrieb verbunden.

Über dem eingangsseitigen Ende des Transportbands 1 ist eine Streuvorrichtung 3 für ein Faser- Bindemittel- Gemisch angeordnet, die mit einer nicht dargestellten Mischstation verbunden ist. Unter der Streuvorrichtung 3 sind unmittelbar über dem Band verstellbare Leisten 4 zum Begrenzen der Breite der Dämmstoffplatten befestigt.

In Transportrichtung gemäß Pfeil 5, auf die sich im Folgenden Richtungsangaben beziehen, hinter der Streuvorrichtung 3 ist ein Gehäuse 6 so angeordnet, dass es das Transportband 1 in einem Bereich zwischen den Umlenkwalzen 2 umschließt. Innerhalb des Gehäuses 6 sind zwei Stufen 7, 8 zum Formen der Dämmstoffplatten angeordnet. Jede der Stufen 7, 8 umfasst ein endloses Kalibrierband 9, 11, das parallel zum Transportband 1 oder alternativ keilförmig ausgerichtet und um Walzen 10, 12 geführt ist. Weiterhin sind für jede Stufe 7, 8 nicht dargestellte Mittel zum Umwälzen von einem Wärmebehandlungsmittel, z.B. erhitzter Luft angeordnet.

Die erste Stufe 7 beginnt unmittelbar hinter dem Eingang des Gehäuses 6 und endet kurz vor der Mitte des Gehäuses 6. Die Länge der ersten Stufe 7 beträgt 5 bis 50 % der Länge des Gehäuses 6. Der Abstand eines ersten Untertrums 9a des ersten Kalibrierbands 9 zum Obertrum 1a des Transportbands 1 ist über die ersten Walzen 10 einstellbar. Eine der ersten Walzen 10 ist mit einem Antrieb verbunden.

Die zweite Stufe 9 beginnt kurz hinter der Mitte des Gehäuses 6 und endet am Ausgang des Gehäuses 6. Die Länge der zweiten Stufe 9 beträgt 40 bis 95 % der Länge des Gehäuses 6. Der Abstand eines zweiten Untertrums 11 a des ersten Kalibrierbands 11 zum Obertrum 1 a des Transportbands 1 ist über die zweiten Walzen 12 einstellbar. Eine der zweiten Walzen 12 ist mit einem Antrieb verbunden.

Zwischen den Kalibrierbändern 9, 11 ist über die Breite des Transportbands 1 eine Glättvorrichtung in Form einer Glättwalze 13 höhenverstellbar angeordnet. Die Glättwalze 13 ist mit einem Antrieb verbunden. Sie weist einen gerauhten Mantel auf; alternativ sind z.B. über den Mantel verteilt Zahnscheiben oder radial abstehende Stifte angeordnet. Die Glättvorrichtung erstreckt sich über 0 bis 10 % der Länge des Gehäuses 6.

Hinter der hinteren Umlenkwalze 2 ist bei Bedarf eine Kühlvorrichtung und weiterhin eine Schneidvorrichtung angeordnet (nicht dargestellt).

Das Transportband 1 und die Kalibrierbänder 9, 11 sind luftdurchlässig und z.B. als Siebbänder ausgebildet. Sie weisen eine zumindest annähernd gleiche Breite auf.

Im Betrieb werden in der Mischstation Fasern und als Bindemittel Kunststofffasern in einem geeigneten Verhältnis zu dem Faser- Bindemittel- Gemisch vermischt und kontinuierlich zu der Streuvorrichtung 3 gefördert. Diese verstreut das Gemisch weitgehend gleichmäßig auf das durchlaufende Transportband 1, so dass ein Vlies mit vorwählbarem Flächengewicht entsteht. Die Streubreite entspricht in etwa der Soll- Breite der Dämmstoffplatten; deren Breite wird weiter durch die Leisten 4 festgelegt.

Das Vlies wird in Richtung des Pfeils 5 in das Gehäuse 6 und somit in die erste Stufe 7 transportiert und mit Hilfe des ersten Kalibrierbands 9 auf eine erste Dicke vorverdichtet. Die erste Dicke entspricht dem 0,8 bis 2,0- fachem, insbesondere dem 1,1 bis 1,6- fachem der Solldicke der Dämmstoffplatten. Das erste Kalibrierband 9 wird mit einer annähernd gleichen Geschwindigkeit wie das Transportband 1 so angetrieben, dass der erste Untertrum 9a in die selbe Richtung läuft wie das Vlies. In der ersten Stufe 7 wird das vorverdichtete Vlies von erhitzter Luft von oben nach unten durchströmt und auf diese Weise teilweise verfestigt, indem das Bindemittel teilweise aktiviert wird. Die Luft hat im Vergleich zu den bekannten Verfahren eine relativ hohe Geschwindigkeit, so dass auf der oberen Fläche des Vlieses Unregelmäßigkeiten in Form von Einbuchtungen entstehen können.

Diese Unregelmäßigkeiten werden von der Glättwalze 13 ausgeglichen, indem diese Fasern von den höheren Stellen der oberen Fläche abträgt und in den Einbuchtungen einlagert. Hierfür ist die Glättwalze 13 gleichsinnig mit der Transportrichtung des Vlieses angetrieben. Alternativ ist die Glättwalze 13 gegensinnig angetrieben. Die Höhe der Glättwalze 13 so eingestellt, dass deren unterste Begrenzung zwischen der Höhenlage des ersten Untertrums 9a und des zweiten Untertrums 11a angeordnet ist. Der Abstand der untersten Begrenzung zum Obertrum 1a des Transportbands 1 beträgt das 0,9 bis 1,9- fache, insbesondere das 1,2 bis 1,6- fache der Solldicke der Dämmstoffplatten.

Nach der Glättwalze 13 tritt das vorverdichtete Vlies in die zweite Stufe 8 ein, wo es mit Hilfe des zweiten Kalibrierbandes 11 auf die Soll- Dicke der Dämmstoffplatten verdichtet und von erhitzter Luft von oben nach unten durchströmt wird. Hierbei wird das Bindemittel vollständig aktiviert. Auch in der zweiten Stufe 8 sind relativ hohe Geschwindigkeiten der Luft einstellbar, ohne dass Nachteile entstehen, weil das Vlies in der ersten Stufe 7 bereits vorverfestigt wurde.

In beiden Stufen 7, 8 wird die Luft auf bekannte Weise im Kreislauf gefahren. Hierfür wird getrennt für jede Stufe 7, 8 die Luft aus einem-Raum unterhalb des Obertrums 1a durch ein Gebläse abgesaugt, nach dem Gebläse in einem Wärmetauscher erhitzt und weiter über Düsenkästen auf die Oberfläche des Vlieses geleitet.

Nach dem Verfestigen kann das Vlies gekühlt werden, bevor es in einer Schneidvorrichtung zu Platten geschnitten wird.

Die Betriebsbedingungen für die Herstellung sind abhängig von dem eingesetzten Gemisch und der Soll- Dicke der Dämmstoffplatten. In beiden Stufen 7, 8 beträgt die Luftgeschwindigkeit durch das Vlies 0,1 bis 1,5 m/s. Die Aufenthaltszeit in jeder Stufe 7, 8 beträgt 1 bis 10 min, auf die Dicke der Dämmstoffplatten bezogen insbesondere 0,25 bis 0,75 min/10mm. Die Temperatur der erhitzten Luft ist größer 100°C, insbesondere 130° bis 160°C. Der Druckunterschied der Luft zwischen dem Raum oberhalb und dem Raum unterhalb des Vlieses beträgt bis 180 mmWS, vorzugsweise 30 bis 100 mmWS.

Die fertigen Dämmstoffplatten haben eine Dicke von 5 bis 200 mm.

Bei einem alternativen Ausführungsbeispiel nach Figur 2 ist als Glättvorrichtung ein Blech 14 angeordnet. Es ist in Transportrichtung fallend geneigt. Die dem Transportband 1 zugewandte Fläche des Blechs 14 ist rauh und/oder mit kurzen Stiften versehen. Das Blech kann mit einem Antrieb verbunden sein, der es im Betrieb schwingend in Bewegung setzt.

## Patentansprüche

1. Verfahren zum kontinuierlichen Herstellen von Dämmstoffplatten aus Fasern,
wobei die Fasern mit einem Bindemittel vermischt werden,
wobei das Gemisch aus Fasern und Bindemittel in einer vorbestimmten Dicke auf ein Tragband (1) zu einem Vlies aufgetragen, anschließend zu einer Solldicke kalibriert und dann durch eine Wärmebehandlung fixiert und gegebenenfalls getrocknet wird, wobei das Formen in zwei Stufen (7, 8) erfolgt, wobei jede der Stufen (7, 8) Kalibrieren und Fixieren umfasst,
**dadurch gekennzeichnet, dass** die obere Fläche des teilweise fixierten Vlieses zwischen den Stufen (7, 8) geglättet wird.

2. Verfahren nach Anspruch 1, **dadurch gekennzeichnet, dass** zum Glätten gefräst wird.

3. Verfahren nach Anspruch 1 oder 2, **dadurch gekennzeichnet, dass** eine Dicke des Vlieses nach dem ersten Kalibrieren das 0,8- bis 2,0-fache einer Solldicke und nach dem Glätten das 0,9- bis 1,9-fache der Solldicke der Dämmstoffplatten beträgt.

4. Verfahren nach einem der Ansprüche 1 bis 3, **dadurch gekennzeichnet, dass** eine Geschwindigkeit des Wärmebehandlungsmittels durch das aufgetragene Gemisch 0,1 bis 1,5 m/s beträgt.

5. Verwahren nach einem der Ansprüche 1 bis 4, **dadurch gekennzeichnet, dass** eine Temperatur eines Wärmebehandlungsmittels 100° bis 180°C beträgt.

6. Verfahren nach einem der Ansprüche 1 bis 5, **dadurch gekennzeichnet, dass** eine Aufenthaltszeit in jeder Stufe (7, 8) 0,25 bis 0,75 Minuten pro cm Solldicke beträgt.

7. Vorrichtung zum kontinuierlichen Herstellen von Dämmstoffplatten aus Fasern mit einem antreibbaren Transportband (1),
mit einer Aufstreuvorrichtung (3), die ein Gemisch aus den Fasern und einem Bindemittel auf dem Transportband (1) zu einem Vlies verteilt,
mit mindestens einem Kalibrierband (9, 11), das oberhalb des Transportbandes (1) angeordnet ist, mit zwei Kalibrierbändern (9, 11), die in Transportrichtung hintereinander angeordnet sind, wobei der Abstand zwischen einem ersten der Kalibrierbänder (9) und dem Transportband (1) größer ist als der Abstand zwischen einem zweiten der Kalibrierbänder (11) und dem Transportband (1)
**dadurch gekennzeichnet, dass** Mittel zum Blasen von erwärmtem Gas durch das kalibrierte Vlies vorgesehen sind, wobei das Gas zumindest teilweise im Kreislauf geführt ist, und dass zwischen den Kalibrierbändern (9, 11) eine Glättvorrichtung angeordnet ist.

8. Vorrichtung nach Anspruch 7, **dadurch gekennzeichnet, dass** die Glättvorrichtung eine Walze (13) ist.

9. Vorrichtung nach Anspruch 7, **dadurch gekennzeichnet, dass** die Glättvorrichtung ein Blech (14) ist.

## Claims

1. Method for the continuous production of insulating sheets made of fibres, wherein the fibres are mixed with a binding agent, the mixture of fibres and binding agent being applied at a predetermined thickness to a carrying belt (1) to form a nonwoven, then being calibrated to a desired thickness and then fixed by heat treatment and optionally dried, wherein the forking takes place in two stages (7, 8), each of the stages (7, 8) comprising calibration and fixing, **characterised in that** the upper face of the partially fixed nonwoven is smoothed between the stages (7, 8).

2. Method according to claim 1, **characterised in that** milling takes place for smoothing.

3. Method according to claim 1 or 2, **characterised in that** a thickness of the nonwoven after the first calibration is 0.8 to 2.0 times a desired thickness and, after the smoothing, is 0.9 to 1.9 times the desired thickness of the insulating sheets.

4. Method according to any one of claims 1 to 3, **characterised in that** a speed of a heat treatment agent through the applied mixture is 0.1 to 1.5 m/s.

5. Method according to any one of claims 1 to 4, **characterised in that** a temperature of a heat treatment agent is 100° to 180°C.

6. Method according to any one of claims 1 to 5, **characterised in that** a residence time in each stage (7, 8) is 0.25 to 0.75 minutes per cm desired thickness.

7. Device for the continuous production of insulating sheets made of fibres with a drivable transport belt (1), with a scattering device (3), which distributes a mixture of the fibres and a binding agent on the transport belt (1) to form a nonwoven, with at least one calibration belt (9, 11), which is arranged above the transport belt (1), with two calibration belts (9, 11), which are arranged one behind the other in the transport direction, wherein the spacing between a first of the calibration belts (9) and the transport belt (1) is greater than the spacing between a second of the calibration belts (11) and the transport belt (1), **characterised in that** means are provided to blow heated gas through the calibrated nonwoven, the gas being guided at least partially in the circuit, and **in that** a smoothing device is arranged between the calibration belts (9, 11).

8. Device according to claim 7, **characterised in that** the smoothing device is a roller (13).

9. Device according to claim 7, **characterised in that** the smoothing device is a metal sheet (14).

## Revendications

1. Procédé pour fabriquer en contint des panneaux isolants constitués de fibres, dans lequel les fibres sont mélangées à un liant,
dans lequel le mélange de fibres et de liant est appliqué sur une épaisseur prédéterminée sur une bande de support (1) pour obtenir un non-tissé, puis calibré à une épaisseur théorique et ensuite fixé par une traitement thermique et éventuellement séché, le moulage se faisant en deux étapes (7, 8), chacune des étapes (7, 8) comportant un calibrage et une fixation, **caractérisé en ce que** la surface supérieure du non-tissé partiellement fixé est lissée entre les étapes (7, 8).

2. Procédé selon la revendication 1, **caractérisé en ce que** l'on fraise pour lisser.

3. Procédé selon la revendication 1 ou 2, **caractérisé en ce qu'**une épaisseur du non-tissé est 0,8 à 2,0 fois la valeur d'une épaisseur théorique après le premier calibrage et 0,9 à 1,9 fois la valeur de l'épaisseur théorique des panneaux isolants après le lissage.

4. Procédé selon l'une quelconque des revendications 1 à 3, **caractérisé en ce qu'**une vitesse du moyen de traitement thermique à travers le mélange appliqué est de 0,1 à 1,5 m/s.

5. Procédé selon l'une quelconque des revendications 1 à 4, **caractérisé en ce qu'**une température d'un moyen de traitement thermique est de 100 à 180 °C.

6. Procécé selon l'une quelconque des revendications 1 à 5, **caractérisé en ce qu'**un temps de séjour à chaque étape (7, 8) est de 0,25 à 0,75 minuteparcmd'épaisseur théorique.

7. Dispositif pour fabriquer en continu des panneaux isolants constitués de fibres avec une bande de transport (1) qui peut être entraînée, comprenant
un dispositif de distribution (3) qui répartit un mélange des fibres et d'un liant sur la bande de transport (1) pour former un non-tissé,
au moins une bande de calibrage (9, 11) qui est agencée au-dessus de la bande de transport (1), avec deux bandes de calibrage (9, 11), qui sont agencées l'une derrière l' autre dans le sens de transport, dans lequel à distance entre une première des bandes de calibrage (9) et la bande de transport (1) est supérieure à celle entre une seconde des bandes de calibrage (11) et la bande de transport (1),
**caractérisé en ce qu'**il est prévu des moyens pour insuffler un gaz chauffé à travers le non-tissé calibré, dans lequel le gaz est amené au moins partiellement dans le circuit et **en ce qu'**un dispositif de lissage est agencé entre les bandes de calibrage (9, 11).

8. Dispositif selon la revendication 7, **caractérisé en ce que** le dispositif de lissage est un cylindre (13).

9. Dispositif selon la revendication 7, **caractérisé en ce que** le dispositif de lissage est une tôle (14).
